# EUROPÄISCHE PATENTSCHRIFT

(11) **EP 2 621 734 B1**
(45) Veröffentlichungstag und Bekanntmachung des Hinweises auf die Patenterteilung: **22.07.2015**
(21) Anmeldenummer: 11773675.1
(22) Anmeldetag: 27.09.2011
(51) Int. Cl.: B41M 7/00, B41M 5/52, B42D 25/00, B42D 25/29, B42D 25/41, B42D 25/355

(54) **ZUR LAGERUNG GEEIGNETES SUBSTRAT UND SICHERHEITSELEMENT FÜR DIE HERSTELLUNG EINER BANKNOTE, BANKNOTE SOWIE VERFAHREN ZUR HERSTELLUNG HIERVON**
STORABLE SUBSTRATE AND SECURITY ELEMENT FOR PRODUCING A BANKNOTE, BANKNOTE AND METHOD FOR PRODUCING SAME
SUBSTRAT APTE AU STOCKAGE ET ELEMENT DE SECURITE POUR LA FABRICATION DE BILLETS DE BANQUE, BILLET DE BANQUE ET PROCEDE DE FABRICATION ASSOCIE

(30) Priorität: 29.09.2010 DE 102010046839
(43) Veröffentlichungstag der Anmeldung: 07.08.2013
(73) Patentinhaber: Giesecke & Devrient GmbH, 81677 München (DE)
(72) Erfinder: RENNER, Patrick, 83677 Reichersbeuern (DE); HOFFMÜLLER, Winfried, 83646 Bad Tölz (DE)
(86) Internationale Anmeldenummer: PCT/EP2011/004827
(87) Internationale Veröffentlichungsnummer: WO 2012/052108

(56) Entgegenhaltungen:
- EP-A1- 1 902 849
- EP-A1- 1 958 782
- EP-A2- 1 905 611
- EP-A2- 2 042 335
- WO-A1-2009/118507
- DE-A1- 19 502 646

## Beschreibung

Die Erfindung betrifft ein zur Lagerung geeignetes Substrat für die Herstellung von Wertdokumenten, ein zur Lagerung geeignetes Sicherheitselement für die Herstellung von Wertdokumenten, ein Wertdokument sowie Verfahren zur Herstellung hiervon.

DE 195 02 646 offenbart ein Verfahren zum Bedrucken von beschichteten Oberflächen im Transferdruckverfahren, wobei ein Beschichtungsmaterial verwendet wird, welches vor dem Umdruck teilvernetzt wird, und damit quasi thermoplastisch vorliegt, und welches beim Umdruck oder anschließend endgültig vernetzt wird. Die bedruckten Oberflächen werden mittels Ultraviolett-, Infrarot- oder Elektronen-Bestrahlung nachvernetzt.

EP 2 042 335 A2, EP 1 905 611 A2, EP 1 902 849 A1 und EP 1 958 782 A1 offenbaren ein Tintenstrahldruckverfahren, wobei eine Grundierungsflüssigkeit auf einen Datenträger aufgebracht wird und die Grundierungsflüssigkeit teilweise ausgehärtet wird. Im Anschluss wird ein Bild mit einer Tinte auf die Grundierungsflüssigkeit aufgetragen, welche mittels Bestrahlung ausgehärtet wird.

Wertdokumente im Sinne der vorliegenden Erfindung sind beispielsweise Banknoten, Aktien, Anleihen, Urkunden, Gutscheine, Schecks, Lotteriescheine, hochwertige Eintrittskarten, Pässe, Ausweise, Kreditkarten und andere flächige Wertgegenstände. Solche flächigen Wertgegenstände können beispielsweise auch Verpackungen für gegebenenfalls hochwertige Produkte sein. Der Begriff Wertdokument umfasst im Sinne der vorliegenden Erfindung auch alle Vorstufen von fertig gestellten Wertdokumenten, die beispielsweise noch nicht umlauffähig sind, wie unter anderem Sicherheitspapier, Folie oder Folienverbunde. Ein solches Wertdokument kann auch nur ein Teil in einem Wertgegenstand sein.

Derartige Wertdokumente werden aus gestalterischen Gründen oder aus Sicherheitsgründen mit Sicherheitselementen versehen, die allein durch ihr Vorhandensein oder ihre Ausgestaltung eine Prüfung der Echtheit der Wertdokumente gestatten und zugleich als Schutz vor unerlaubter Reproduktion dienen. Ein Sicherheitselement im Sinne der vorliegenden Erfindung kann z.B. ein Fenster bzw. Durchsichtsfenster, das z.B. durch eine transparente Folie gebildet ist, ein Sicherheitsfaden, ein drucktechnisch erzeugtes Merkmal wie z.B. ein Mikrodruck, ein Folienstreifen, ein Patch oder ein Etikett sein. Ein Sicherheitselement, insbesondere ein Sicherheitselement in Form eines Sicherheitsfadens oder eines Folienstreifens, kann als optisch variables Sicherheitselement ausgebildet sein, wobei im Sinne der vorliegenden Erfindung unter einem optisch variablen Sicherheitselement ein optisches Element verstanden wird, dessen bei einem Betrachter erzeugter visueller Eindruck von der Betrachtungsrichtung abhängt, das heißt dem Blickwinkel des Betrachters auf das optische Element und gegebenenfalls auch von der Einfallsrichtung eines Beleuchtungs-Lichtstrahles. Beispiele solcher optisch variabler Sicherheitselemente sind Beugungsstrukturen, die insbesondere durch Rekonstruktion von optisch wahrnehmbaren Mustern einen Betrachtungswinkel-abhängigen visuellen Eindruck erzeugen, wie beispielsweise Präge- oder Volumenhologramme und sonstige Kinegramme, wie achromatische matte Strukturen. Ein weiteres Beispiel solcher optisch variablen Elemente sind optische Elemente, die einen sogenannten Farbkippeffekt zeigen, wie beispielsweise ein- oder mehrlagige Dünnschicht-Interferenzschichten oder Flüssigkristallschichten, welche jeweils als durchgängige Schicht oder in Pigmentform (sogenannte Effektpigmente wie beispielsweise Iriodine) vorliegen können. Weitere Beispiele sind Linsen- oder Mikrospiegelstrukturen innerhalb eines optisch variablen Sicherheitselements. Solchen optischen Elementen ist gemeinsam, dass sie üblicherweise auf Basis einer Polymerschicht, z.B. einer Kunststofffolie, aufgebaut sind oder zumindest eine Polymerschicht als Deck- oder Schutzschicht umfassen. Im Sinne der vorliegenden Erfindung werden solche Elemente allgemein als Sicherheitselemente bezeichnet. Im speziellen Fall, dass das optische Element auf Basis einer Kunststofffolie aufgebaut ist, kann das Element als optisches Folienelement bezeichnet werden.

Zur Erhöhung der Fälschungssicherheit, das heißt um eine Nachahmung zu erschweren, eine Überprüfung der Echtheit zu erleichtern oder als zusätzliches Gestaltungselement ist es wünschenswert, solche Sicherheitselemente oder Wertdokumente, die solche Sicherheitselemente umfassen, mit einem weiteren Aufdruck zusätzlich zu einem gegebenenfalls bereits aufgebrachten Aufdruck zu überdrucken. Jedoch ist die Farbannahme beim Überdrucken solcher Sicherheitselemente in der Regel nicht zufriedenstellend. Daher ist es bekannt, auf solchen Sicherheitselementen Farbannahmeschichten vorzusehen. Die für solche Sicherheitselemente eingesetzten Farbannahmeschichten sind häufig infolge von zu hohen Schichtdicken und infolge von Füllstoffen opak oder haben zumindest eine unerwünschte trübende Wirkung. Dadurch wird die visuelle Wahrnehmbarkeit oder die maschinelle Detektierbarkeit des Sicherheitselements negativ beeinflusst. Beispielsweise ist dann eine gute, ungestörte Durchsicht durch ein Fenster nicht mehr möglich. Handelt es sich bei dem Sicherheitselement um ein optisch variables Element, so kann dessen optisch variabler Effekt beeinträchtigt oder vollständig unterbunden werden.

Eine Maßnahme dagegen wäre es, die Farbannahmeschicht mit einer verringerten Schichtdicke oder mit einem solchen Füllstoffgehalt vorzusehen, so dass die Opazität und/ oder die trübende Wirkung der Farbannahmeschicht reduziert wird, um so eine verbesserte Wahrnehmbarkeit eines Sicherheitselements zu gewährleisten. Dies hat jedoch den Nachteil, dass sich dadurch die Haftung und Trocknung der Druckfarbe des aufzubringenden weiteren Aufdrucks verschlechtert. Besteht die Anforderung einer guten Farbannahme, muss eine mehr oder weniger stark ausgeprägte Trübung oberhalb des Sicherheitselementes hingenommen werden. Besteht dagegen die Anforderung, beispielsweise ein klares Durchsichtsfenster herzustellen, so ist eine befriedigende Farbannahme der Druckfarbe des weiteren Aufdrucks auf dem Fenster bislang nicht möglich.

Aufgabe der vorliegenden Erfindung ist es daher, ein Substrat für die Herstellung von Wertdokumenten bereitzustellen, das eine gute Farbannahme, Haftung und Trocknung einer Druckfarbe eines aufzubringenden weiteren Aufdrucks gestattet, ohne dabei eine Mattierung oder Trübung eines unterhalb des Aufdrucks befindlichen Sicherheitselements zu verursachen. Es ist weiterhin Aufgabe der Erfindung, ein Wertdokument mit einem solchen Sicherheitselement sowie Verfahren zur Herstellung des Wertdokuments bereitzustellen. Eine weitere Aufgabe ist das Bereitstellen eines Sicherheitselements für die Herstellung von Wertdokumenten, das eine Farbannahmeschicht mit guter Farbannahme, Haftung und Trocknung einer Druckfarbe eines aufzubringenden weiteren Aufdrucks gestattet.

Diese Aufgabe wird durch das Substrat, die Banknote, das Sicherheitselement sowie durch die Verfahren zum Herstellen einer Banknote gemäß den unabhängigen Ansprüche gelöst. Die abhängigen Ansprüche betreffen bevorzugte Ausgestaltungen und Weiterbildungen der Erfindung.

Ein erster Aspekt der Erfindung betrifft ein Verfahren zum Herstellen einer Banknote mit den Schritten:
(a) Bereitstellen eines Substrats, das eine Farbannahmeschicht umfasst;
(b) Aufbringen einer durch energiereiche Strahlung härtbaren Druckfarbe auf die Farbannahmeschicht; und
(c) Beaufschlagen des Substrats mit energiereicher Strahlung, so dass die Druckfarbe gehärtet wird, wobei das in Schritt (a) bereitgestellte Substrat ein Sicherheitselement umfasst, das derart in oder auf dem Substrat angeordnet ist, dass eine erste Oberfläche des Sicherheitselements mit einer ersten Oberfläche des Substrats eine gemeinsame Oberfläche bildet, und die Farbannahmeschicht vollflächig oberhalb der gemeinsamen Oberfläche oder zumindest teilflächig oberhalb der ersten Oberfläche des Sicherheitselements oder zumindest teilflächig oberhalb der ersten Oberfläche des Substrats angeordnet ist, eine radikalisch härtende Farbannahmeschicht ist und durch physikalisches Trocknen einer auf ungesättigten Urethanacrylaten basierenden Dispersion erhältlich ist.

Die bislang in Wertdokumentsubstraten eingesetzten Farbannahmeschichten gemäß dem Stand der Technik wurden hinsichtlich ihrer chemischen Zusammensetzung möglichst saugfähig formuliert, um das sogenannte Wegschlagen bzw. Setting von z.B. in Offset- und Stahlstich-Druckfarben enthaltenen Ölen und unreaktiven Bestandteilen zu ermöglichen. Dieser Trocknungsschritt ist für die weitere Verarbeitung der bedruckten Wertdokumente unabdingbar. Die Saugfähigkeit der Farbannahmeschicht ist auch für eine physikalische Trocknung von wasserbasierenden bzw. auf organischen Lösungsmitteln basierenden Tief-, Flexo- oder Siebdruckfarben von Vorteil. Bei den bislang in Wertdokumentsubstraten eingesetzten Farbannahmeschichten ergab sich aufgrund des notwendigen Füllgrades mit saugfähigen Füllstoffen zwangsläufig eine starke Opazität oder zumindest eine deutliche Eintrübung. Darüber hinaus ergab sich für ein ausreichend hohes Saugvermögen zwangsläufig eine Schichtdicke der Farbannahmeschicht von zumindest 4 µm.

Anders als im Stand der Technik werden gemäß der vorliegenden Erfindung durch energiereiche Strahlung härtbare Druckfarben zum Herstellen eines Wertdokuments verwendet. Mit "energiereicher Strahlung" ist hierbei UV-Strahlung oder Elektronenstrahlung zu verstehen. Druckfarben, die durch energiereiche Strahlung härtbar sind, weisen im Allgemeinen einen hohen Festkörperanteil auf und beruhen beispielsweise auf ungesättigten Acrylaten oder auf Epoxiden. Im Vergleich zu herkömmlichen Druckfarben für den Offset-, Stahlstich-, Tief-, Flexo- oder Siebdruck ergeben sich für die Verwendung von durch energiereiche Strahlung härtbaren Druckfarben neue Anforderungen an die Farbannahmeschicht. Das Wegschlagen bzw. Aufsaugen der in der Druckfarbe enthaltenen reaktiven Bestandteile in die Farbannahmeschicht sollte hier vermieden werden, um die spätere Aushärtung der Druckfarbe durch Einwirkung von Strahlung sowie die Haftung der Druckfarbe auf dem Substrat nicht zu verschlechtern. Ein hohes Saugvermögen für die Farbannahmeschicht erübrigt sich somit. Die Schichtdicke der Farbannahmeschicht kann auf diese Weise verringert werden, z.B. auf einen Wert innerhalb eines Bereiches von 0,5 bis 2 µm. Die Bereitstellung transparenter Farbannahmeschichten für Sicherheitsmerkmale in Wertdokumenten, wie z.B. Fensterfäden, transparente Fenster- und Lochbereiche oder zu überdruckende Sicherheitsstreifen, ist mittels des Verfahrens zum Herstellen eines Wertdokuments gemäß dem ersten Aspekt der vorliegenden Erfindung in einfacher Weise möglich und hat positive Auswirkungen auf die Herstellungskosten und die Weiterverarbeitung.

Ein zweiter Aspekt der Erfindung betrifft ein Substrat, das für das Verfahren zum Herstellen einer Banknote gemäß dem ersten Aspekt besonders angepasst ist. Das Substrat gemäß dem zweiten Aspekt der Erfindung ist ein zur Lagerung geeignetes Substrat für die Herstellung von Banknoten, das eine durch Einwirkung von energiereicher Strahlung nachvernetzbare Farbannahmeschicht umfasst.

Das Substrat umfasst ein Sicherheitselement, das derart in oder auf dem Substrat angeordnet ist, dass eine erste Oberfläche des Sicherheitselements mit einer ersten Oberfläche des Substrats eine gemeinsame Oberfläche bildet, wobei die durch Einwirkung von energiereicher Strahlung nachvernetzbare Farbannahmeschicht vollflächig oberhalb der gemeinsamen Oberfläche oder zumindest teilflächig oberhalb der ersten Oberfläche des Sicherheitselements oder zumindest teilflächig oberhalb der ersten Oberfläche des Substrats angeordnet ist.

Die durch Einwirkung von energiereicher Strahlung nachvernetzbare Farbannahmeschicht, mit der das Substrat gemäß dem zweiten Aspekt der Erfindung versehen ist, ist eine radikalisch härtende Farbannahmeschicht. Die durch Einwirkung von energiereicher Strahlung nachvernetzbare Farbannahmeschicht ist eine radikalisch härtende Farbannahmeschicht, die durch physikalisches Trocknen einer auf ungesättigten Urethanacrylaten basierenden Dispersion erhältlich ist. Mit dem Begriff "physikalische Trocknung" ist hierbei die Verdunstung von Wasser bzw. organischem Lösungsmittel gemeint. Die physikalische Trocknung führt zu einer trockenen, nicht klebrigen, durch Einwirkung von energiereicher Strahlung, wie z.B. UV-Strahlung oder Elektronenstrahlen, nachvernetzbaren Farbannahmeschicht. Ein mit einer solchen physikalisch getrockneten, durch Einwirkung von energiereicher Strahlung nachvernetzbaren Farbannahmeschicht versehenes Substrat ist zur Lagerung geeignet und kann dem Kunden, der das Substrat zum Herstellen eines Wertdokuments unter anderem mit durch energiereiche Strahlung härtbaren Druckfarben bedrucken möchte, zu einem beliebigen Zeitpunkt geliefert werden.

Ein dritter Aspekt der Erfindung betrifft eine Banknote, erhältlich durch :
(a) Bereitstellen eines Substrats, umfassend eine durch Einwirkung von energiereicher Strahlung nachvernetzbare Farbannahmeschicht;
(b) Aufbringen einer durch energiereiche Strahlung härtbaren Druckfarbe auf die durch Einwirkung von energiereicher Strahlung nachvernetzbare Farbannahmeschicht; und
(c) Beaufschlagen des Substrats mit energiereicher Strahlung, so dass die Druckfarbe gehärtet und die Farbannahmeschicht gleichzeitig nachvernetzt wird.

Das im Schritt (a) bereitgestellte Substrat umfasst ein Sicherheitselement, das derart in oder auf dem Substrat angeordnet ist, dass eine erste Oberfläche des Sicherheitselements mit einer ersten Oberfläche des Substrats eine gemeinsame Oberfläche bildet, und die durch Einwirkung von energiereicher Strahlung nachvernetzbare Farbannahmeschicht vollflächig oberhalb der gemeinsamen Oberfläche oder zumindest teilflächig oberhalb der ersten Oberfläche des Sicherheitselements oder zumindest teilflächig oberhalb der ersten Oberfläche des Substrats angeordnet ist, wobei die durch Einwirkung von energiereicher Strahlung nachvernetzbare Farbannahmeschicht (5) eine radikalisch härtende Farbannahmeschicht oder eine kationisch härtende Farbannahmeschicht ist.

Das Bedrucken eines mit einer durch Einwirkung von energiereicher Strahlung nachvernetzbaren Farbannahmeschicht versehenen Substrates mit einer durch Einwirkung von energiereicher Strahlung härtbaren Druckfarbe und das Beaufschlagen des bedruckten Substrates mit energiereicher Strahlung führt zu einem Härten der Druckfarbe und gleichzeitig zu einem Nachvernetzen der Farbannahmeschicht. Es wurde festgestellt, dass das gemeinsame Härten bzw. Nachvernetzen der Druckfarbe und der Farbannahmeschicht nach dem Bedrucken in synergistischer Weise zu einer äußerst guten Haftung an der Grenzfläche zwischen der Farbannahmeschicht und der oberhalb der Farbannahmeschicht aufgetragenen Druckfarbe führt (in der nachstehenden Beschreibung wird diese Haftung auch als "Zwischenschicht-Haftung" bezeichnet). Die gute Zwischenschicht-Haftung geht vermutlich auf Quervernetzungen, z.B. kovalente chemische Bindungen, zwischen der Druckfarbe und der Farbannahmeschicht beim gemeinsamen Härten bzw. Nachvernetzen der Druckfarbe und der Farbannahmeschicht zurück. Auf diese Weise lässt sich insbesondere bei Wertdokumenten auf KunststoffBasis, z.B. Kunststoffbanknoten, eine extrem gute Farbhaftung erzielen, was eine Erhöhung der Umlaufdauer und eine deutliche Verbesserung der Fälschungssicherheit zur Folge hat.

Ein vierter Aspekt der Erfindung betrifft ein zur Lagerung geeignetes Sicherheitselement für die Herstellung von Banknoten, umfassend zumindest eine durch Einwirkung von energiereicher Strahlung nachvernetzbare Farbannahmeschicht, die teilflächig oder vollflächig oberhalb einer ersten Oberfläche des Sicherheitselements angeordnet ist.

Ein fünfter Aspekt der Erfindung betrifft ein Verfahren zum Herstellen einer Banknote, umfassend
(a) ein Bereitstellen eines Wertdokument-Substrats und eines zur Lagerung geeigneten Sicherheitselements gemäß dem vierten Aspekt der Erfindung, wobei das Sicherheitselement optional einen oberhalb der Farbannahmeschicht aufgebrachten Sicherheitselement-Träger aufweist;
(b) ein Verkleben des Sicherheitselements mit dem Wertdokument-Substrat mittels einer Klebstoffschicht, so dass das Wertdokument-Substrat mit der der Farbannahmeschicht und dem optionalen Sicherheitselement-Träger gegenüberliegenden Seite des Sicherheitselements verklebt wird, um auf diese Weise einen Substrat-Sicherheitselement-Aufbau bereitzustellen, und optional ein Abziehen des Sicherheitselement-Trägers von dem Substrat-Sicherheitselement-Aufbau, wobei die Farbannahmeschicht als Trennschicht bzw. Release-Schicht dient;
(c) ein Aufbringen einer durch energiereiche Strahlung härtbaren Druckfarbe auf die Farbannahmeschicht; und
(d) ein Beaufschlagen des Substrat-Sicherheitselement-Aufbaus mit energiereicher Strahlung, so dass die Druckfarbe gehärtet und die Farbannahmeschicht gleichzeitig nachvernetzt wird.

Die Erfindung wird nachstehend anhand von bevorzugten Ausführungsformen beschrieben.

Druckfarben, die durch energiereiche Strahlung (z.B. UV-Strahlung oder Elektronenstrahlen) gehärtet werden können, sind aus dem Stand der Technik bekannt (siehe z.B. Helmut Kipphan, "Handbuch der Printmedien", Springer-Verlag, 2000, Seite 140; siehe z.B. DE 42 22 576 A1).

Im Herstellungsverfahren gemäß dem ersten Aspekt der Erfindung kann das Substrat vorzugsweise mit einem Sicherheitselement versehen sein, das z.B. als Fenster, Sicherheitsfaden, Folienstreifen, optisch variables Sicherheitselement, drucktechnisch erzeugtes Merkmal oder als Patch oder Etikett ausgebildet ist.

Das Sicherheitselement kann derart in oder auf dem Substrat angeordnet sein, dass eine erste Oberfläche des Sicherheitselements mit einer ersten Oberfläche des Substrats eine gemeinsame Oberfläche bildet. Die Farbannahmeschicht kann vollflächig oberhalb der gemeinsamen Oberfläche angeordnet sein. Eine vollflächige Anordnung der Farbannahmeschicht ist z.B. dann vorteilhaft, wenn die gesamte Oberfläche eines Wertdokument-Substrates mit einer durch energiereiche Strahlung härtbaren Druckfarbe versehen werden soll. Alternativ kann die Farbannahmeschicht zumindest teilflächig oberhalb der ersten Oberfläche des Sicherheitselements oder zumindest teilflächig oberhalb der ersten Oberfläche des Substrats angeordnet sein. Mit der Formulierung "zumindest teilflächig oberhalb der ersten Oberfläche des Sicherheitselements bzw. Substrats angeordnet" ist gemeint, dass entweder die gesamte erste Oberfläche des Sicherheitselements bzw. Substrats oder nur ein Teil der ersten Oberfläche des Sicherheitselements bzw. Substrats mit der Farbannahmeschicht versehen ist.

Die Farbannahmeschicht, die oberhalb einer ersten Oberfläche des Sicherheitselementes und/ oder oberhalb einer ersten Oberfläche des Substrats angeordnet ist, kann z.B. direkt auf eine Folie oder Polymer- bzw. Kunststoffschicht des Sicherheitselements oder direkt auf das Substrat appliziert werden. Alternativ kann die Farbannahmeschicht durch eine oder mehrere weitere, vorzugsweise transparente Schichten (wie etwa eine Kunststofffolie) von dem Sicherheitselement und/ oder Substrat getrennt sein.

Die in der vorliegenden Erfindung eingesetzte Farbannahmeschicht ist für die Farbannahme von durch energiereiche Strahlung härtbaren Druckfarben geeignet. Hierzu weist die Farbannahmeschicht bevorzugt keinen oder nur einen geringen Füllstoff-Anteil von weniger als 5 Gew.-% auf. Beim Bedrucken eines Sicherheitselements mit einem weiteren Aufdruck bildet die Farbannahmeschicht mit Vorteil die oberste Schicht und stellt somit die Farbannahme, die Haftung und die Trocknung der Druckfarbe des weiteren Aufdrucks sicher. Der weitere Aufdruck kann dabei mit Hilfe eines Offset-Verfahrens, eines Tiefdruckverfahrens oder eines anderen geeigneten Druckverfahrens aufgebracht werden. Dabei kann es sich um einen Untergrunddruck handeln.

Die erfindungsgemäße Verwendung von durch energiereiche Strahlung härtbaren Druckfarben ermöglicht die Reduzierung der Schichtdicke der Farbannahmeschicht und damit eine unbeeinträchtigte Wahrnehmung eines darunter befindlichen Sicherheitselementes. Insbesondere entsteht keine Beeinträchtigung der Wahrnehmbarkeit durch eine Mattierung oder Trübung. Handelt es sich bei dem Sicherheitselement um ein einfaches Fenster oder Durchsichtsfenster, das z.B. auf Grundlage einer transparenten Folie gebildet ist, so ermöglicht die Verwendung der dünnen Farbannahmeschicht in Verbindung mit strahlungsgehärteten Druckfarben weiterhin eine klare Durchsicht durch das Fenster. Besteht das Sicherheitselement aus einem optisch variablen Sicherheitselement, so gestattet die dünne Farbannahmeschicht in Verbindung mit strahlungsgehärteten Druckfarben eine Wahrnehmung eines unbeeinträchtigten optisch variablen Effekts. Die Schichtdicke der Farbannahmeschicht beträgt vorzugsweise 0,5 bis 5 µm, wobei eine Schichtdicke von 1 bis 2 µm besonders bevorzugt wird.

Gemäß einer ersten bevorzugten Ausführungsform ist die Farbannahmeschicht, die für das Herstellungsverfahren gemäß dem ersten Aspekt der Erfindung verwendbar ist, eine Farbannahmeschicht, die nach dem Auftragen auf das Substrat bzw. Sicherheitselement und nach physikalischem Trocknen nicht durch Einwirkung von energiereicher Strahlung nachvernetzbar ist. Solche Farbannahmeschichten basieren insbesondere auf physikalisch trocknenden Dispersionen von gesättigten, unreaktiven Acrylaten. Nachstehend wird ein Formulierungsbeispiel für eine Farbannahmeschicht, die nicht durch Einwirkung von energiereicher Strahlung nachvernetzbar ist, erwähnt (Angaben in Gew.-%):

### Formulierung 1:

60% ADCOTE® 102A-81R (Firma ROHM & HAAS);
17% Ethylacetat;
19% HEISSKLEBELACK 751/24 L50 (Firma ROHM & HAAS)
4% CATALYST F (Firma ROHM & HAAS)

Gemäß einer zweiten bevorzugten Ausführungsform ist die Farbannahmeschicht, die für das Herstellungsverfahren gemäß dem ersten Aspekt der Erfindung verwendbar ist, eine Farbannahmeschicht, die nach dem Auftragen auf das Substrat bzw. Sicherheitselement durch Einwirkung von energiereicher Strahlung nachvernetzbar ist. Eine solche nachvernetzbare Farbannahmeschicht kann eine radikalisch härtende Farbannahmeschicht oder eine kationisch härtende Farbannahmeschicht sein.

Kationisch härtende Farbannahmeschichten sind in der Regel nicht physikalisch trocknend. Bei der Verwendung von kationisch härtenden Farbannahmeschichten erfolgt das nachfolgende Aufbringen der durch energiereiche Strahlung härtbaren Druckfarbe daher bevorzugt "inline", d.h. in einem Arbeitsgang. Nach dem Versehen des Sicherheitselements bzw. des Substrats mit einer nachvernetzbaren, kationisch härtenden Farbannahmeschicht in einem Druckwerk kann in einem darauf folgenden Druckwerk auf die Farbannahmeschicht eine durch energiereiche Strahlung härtbare Druckfarbe aufgebracht werden, z.B. in Form von Zeichen oder Mustern. Die nachvernetzbare, kationisch härtende Farbannahmeschicht und die durch energiereiche Strahlung härtbare Druckfarbe werden nach Beendigung des Druckprozesses gemeinsam durch energiereiche Strahlung, z.B. UV-Strahlung oder Elektronenstrahlen, ausgehärtet. Das gemeinsame Aushärten führt zu einer besonders guten Zwischenschicht-Haftung.

Geeignete kationisch härtende Farbannahmeschichten können z.B. auf Epoxidsystemen oder Polyolsystemen basieren. Nachstehend werden Formulierungsbeispiele für durch Einwirkung von energiereicher Strahlung nachvernetzbare, kationisch härtende Farbannahmeschichten angegeben (Angaben in Gew.-%):

### Formulierung 2:

81% Cycloaliphatisches Epoxid, z.B. CYRACURE UVR-6110 oder UVR 6107 (Firma DOW);
10% Divinylether, z.B. RAPICURE DVE-3;
9% Initiator Sulfoniumion, z.B. UVI-6991 (Firma DOW).

### Formulierung 3:

81 % Cycloaliphatisches Epoxid, z.B. CYRACURE UVR-6110 (Firma DOW);
10% Propylencarbonat;
9% Initiator Sulfoniumion, z.B. UVI-6991 (Firma DOW).

### Formulierung 4:

69% Cycloaliphatisches Epoxid, z.B. CYRACURE UVR-6128 (Firma DOW);
27% Polyol TONE 0305 (Firma DOW);
4% Initiator Sulfoniumion, z.B. UVI-6991 (Firma DOW).

### Formulierung 5:

50% EBECRYL 8402 (Firma CYTEC);
8% 2-Hydroxy-2-methyl-1-phenyl-propan-1-on, z.B. DAROCUR 1173 (Firma CIBA);
42% GENOMER 1122 (Firma RAHN).

Radikalisch härtende Farbannahmeschichten werden für die Verwendung als die durch Einwirkung von energiereicher Strahlung nachvernetzbare Farbannahmeschicht insbesondere bevorzugt. Radikalisch härtende Farbannahmeschichten beruhen auf Dispersionen, die nach dem Auftragen auf das Sicherheitselement bzw. Substrat physikalisch trocknen, genauer gesagt durch Verdampfen des Lösungsmittels vortrocknen und danach mittels Einwirkung von energiereicher Strahlung nachvernetzbar sind. Die auf diese Weise erhaltenen Substrate gemäß dem zweiten Aspekt der Erfindung sind zur Lagerung geeignet und können ohne gegenseitiges Verkleben gestapelt werden. Ein gegenseitiges Verkleben kann darüber hinaus durch das Einbringen so genannter Abstandshalter in die Farbannahmeschicht verbessert werden. Als Abstandshalter gegen das Verkleben können z.B. Kieselgele, Wachse oder Polyolefinwachse wie etwa Polypropylen, PTFE sowie Produkte mit den Handelsnamen SYLOID 244, SYLOID W300, AEROSIL R 8200 der Firmen GRACE bzw. DEGUSSA verwendet werden. Das nachfolgende Aufbringen der durch energiereiche Strahlung härtbaren Druckfarbe, z.B. in Form von Zeichen oder Mustern, erfolgt bevorzugt "offline", d.h. beim Kunden. Die nachvernetzbare, radikalisch härtende Farbannahmeschicht und die durch energiereiche Strahlung härtbare Druckfarbe werden anschließend gemeinsam durch energiereiche Strahlung, z.B. UV-Strahlung oder Elektronenstrahlen, ausgehärtet. Das gemeinsame Aushärten führt zu einer besonders guten Zwischenschicht-Haftung.

Insbesondere werden radikalisch härtende Farbannahmeschichten bevorzugt, die durch physikalisches Trocknen einer auf ungesättigten Urethanacrylaten (z.B. aromatische Urethanacrylate) basierenden Dispersion erhältlich sind. Nachstehend werden Formulierungsbeispiele für durch Einwirkung von energiereicher Strahlung nachvernetzbare, radikalisch härtende Farbannahmeschichten angegeben (Angaben in Gew.-%):

### Formulierung 6:

96% LAROMER LR 9005 (Firma BASF);
4% IRGACURE 819 DW (Firma CIBA).

### Formulierung 7:

96% LAROMER LR 8983 (Firma BASF);
4% IRGACURE 500 (Firma CIBA).

Allgemein können die in der vorliegenden Erfindung verwendbaren Farbannahmeschichten zusätzlich in einem begrenzten Ausmaß Füllstoffe aufweisen, solange die Saugfähigkeit der Farbannahmeschicht für die aufzubringende, durch energiereiche Strahlung härtbare Druckfarbe dadurch nicht zu sehr erhöht wird. Der Füllstoff-Anteil beträgt vorzugsweise weniger als 5 Gew.-%. Als Füllstoff kann beispielsweise Böhmit, pseudo-Böhmit, Zeolith, Al₂O₃ oder Kieselgel oder ein Gemisch von diesen Stoffen verwendet werden. Im Hinblick auf die Transparenz der Farbannahmeschicht weisen diese Füllstoffe vorzugsweise eine Partikelgröße in einem Bereich von 1 nm bis 1 µm auf, wobei der Bereich von 5 nm bis 200 nm besonders bevorzugt wird. Die Verwendung von Böhmit oder Pseudo-Böhmit wird bevorzugt. Unter Böhmit versteht man laut "Römpp Lexikon der Chemie", 10. Auflage, Georg Thieme Verlag, 1996, das rhombisch kristalline Metahydroxid γ-AlO(OH), das beispielsweise aus kristallinem Al(OH)₃ durch 14-tägiges-Erhitzen auf 150°C im zugeschmolzenen Rohr unter Wasserabspaltung erhältlich ist. Pseudo-Böhmit ist ein Agglomerat aus Aluminiumoxidhydroxid der Formel Al₂O₃ * n H₂O (n = 1 bis 1,5).

Die Haftung der erfindungsgemäß eingesetzten Farbannahmeschichten auf Kunststoffschichten, insbesondere Kunststofffolien, kann zusätzlich über eine geeignete Druckvorbehandlung mittels Corona, Plasma oder Flamme verbessert werden. Die erfindungsgemäß eingesetzten Farbannahmeschichten können auch als Ausgangspunkt zur Entwicklung von nichttransparenten Farbannahmeschichten verwendet werden. Dazu werden der Rezeptur der Farbannahmeschicht weitere Zusatzstoffe, wie beispielsweise Pigmente, zugegeben, die die gewünschte opake Eigenschaft erzeugen. Dies können beispielsweise Pigmente wie TiO₂ (z.B. KRONOS 2044), BaSO₄, Ca-CO₃, Kieselsäuren, oder Hohlkugelpigmente auf Polymerbasis wie z.B. "ROPAQUE" der Firma Rohm & Haas sein oder auch Effektpigmente, die einen Perlglanz oder einen metallischen Glanz erzeugen, Interferenzpigmente, Flüssigkristallpigmente, thermochrome oder magnetische Pigmente, oder Pigmente, die eine Phosphoreszenz oder Fluoreszenz erzeugen oder eine antistatische Wirkung aufweisen, sein. Weist eine solche Farbannahmeschicht aufgrund ihrer Zusatzstoffe beispielsweise eine hohe Opazität auf, empfiehlt es sich, gegebenenfalls eine gewünschte Basisfarbe des Sicherheitselementes oder eines Substrats über die Farbannahmeschicht zu realisieren. Opazität kann auch durch eine antistatische Ausstattung erreicht werden, z.B. FT 2000 der Firma ISHIHARA SANGYO KAISHA LTD. Eine antistatische Ausstattung ist ebenso mittels Zugabe von etwa 2% Ammoniumsalzen (z.B. PN 1041 der Firma BOSCH LABORATORIES) möglich.

Eine bevorzugte Ausgestaltung betrifft ein Wertdokument mit einem Substrat und einem als Durchsichtsfenster bzw. Fenster, drucktechnisch erzeugten Merkmal, Sicherheitsfaden, Folienstreifen, Patch oder Etikett ausgebildeten Sicherheitsmerkmal, wobei die Farbannahmeschicht teilflächig oberhalb des Sicherheitselements oder teilflächig oberhalb des Substrats, bevorzugt vollflächig oberhalb der gemeinsamen Oberfläche, die durch eine erste Oberfläche des Sicherheitselements mit einer ersten Oberfläche des Substrats gebildet wird, aufgebracht ist. Das Sicherheitselement umfasst weiter bevorzugt eine Polymerschicht, z.B. eine Kunststofffolie, auf der die Farbannahmeschicht aufgebracht ist. Ein solches Sicherheitselement kann direkt in oder auf einem zu sichernden Wertdokument erzeugt werden. Alternativ kann ein solches Sicherheitselement ein zur Lagerung geeignetes Sicherheitselement für die Herstellung von Wertdokumenten gemäß dem vierten Aspekt der Erfindung sein, das auf einem optionalen, separaten Träger als Transferelement vorbereitet wird. Ein solcher separater Träger weist bevorzugt ein Kunststoff- bzw. Polymermaterial auf und kann beispielsweise ein Folienmaterial, insbesondere ein Transfermaterial, sein oder aufweisen. Für das Folienmaterial kommen dabei Kunststoffe wie PET (Polyethylenterephthalat), PBT (Polybutylenterephthalat), PEN (Polyethylennaphthalat), PP (Polypropylen), PA (Polyamid) und PE (Polyethylen) in Betracht. Dieses Folienmaterial kann ferner monoaxial oder biaxial gereckt sein.

Die Befestigung des Sicherheitselements gemäß dem vierten Aspekt der Erfindung auf einem zu sichernden Wertdokument erfolgt dabei mit Hilfe einer Klebstoffschicht, wobei hierfür vorzugsweise ein Heißschmelzkleber verwendet wird. Nach dem Transfer des Sicherheitselements auf ein zu sicherndes Wertdokument wird das Trägermaterial gegebenenfalls wieder abgezogen, so dass das Sicherheitselement auf dem zu sichernden Wertdokument verbleibt. Die Farbannahmeschicht dient dabei als Trennschicht bzw. Release-Schicht.

In einer bevorzugten Ausgestaltung kann das Sicherheitselement gemäß dem vierten Aspekt der Erfindung als Patch oder Etikett ausgebildet sein und beispielsweise eine flächige Form mit vergleichbaren Längenabmessungen in allen Richtung aufweisen oder eine längliche Form, beispielsweise in Form eines Streifens, aufweisen, wie dies bei Sicherheitsfäden oder Folienstreifen, beispielsweise sogenannten LEAD-Streifen, der Fall ist. Ist ein solches Sicherheitselement als Transferelement mit einer gegebenenfalls transparenten Folie als Träger ausgebildet, so wird es auch als Folienelement, Folienpatch oder Folienstreifen bezeichnet.

Als das erfindungsgemäße Substrat und als das für die Herstellung des erfindungsgemäßen Wertdokumentes bereitgestellte Substrat können ein- oder mehrlagige Substrate verwendet werden. Im Fall von einlagigen Substraten kommt jede Art von Papier oder Papier-artigem Material in Betracht, insbesondere Baumwoll-Velin-Papier. Es kann auch Papier eingesetzt werden, welches einen gewissen Anteil x eines Polymermaterials im Bereich von 0 bis 100 Gew.-% enthält. Weiterhin kann als Substrat eine Kunststoffschicht, beispielsweise eine Kunststofffolie, oder ein Folienverbund verwendet werden. Eine solche Folie kann zusätzlich monoaxial oder biaxial gereckt sein. Eine solche Reckung der Folie führt unter anderem dazu, dass sie polarisierende Eigenschaften erhält, die als Sicherheitsmerkmal in dem Wertdokument genutzt werden können.

Als mehrlagiges Substrat kann ein mehrlagiger Verbund verwendet werden, der beispielsweise eine Schicht aus Papier oder einem Papier-artigen Material aufweist. Auf diese Schicht ist beispielsweise von beiden Seiten eine transparente Kunststoff- oder Polymerschicht aufkaschiert, wodurch ein solcher mehrlagiger Verbund eine außerordentlich große Stabilität und Haltbarkeit aufweist. Dabei werden Sicherheitspapiere mit Kunststoff- oder Polymerbeschichteten Papierschichten zur Herstellung von Folienverbundbanknoten verwendet. Umgekehrt kann der mehrlagige Verbund auch eine zentrale Schicht aus einem Kunststoff- oder Polymermaterial aufweisen, welche beidseitig mit jeweils einer Lage aus Papier oder einem Papier-artigen Material beschichtet ist. Als mehrlagiges Substratmaterial kann auch ein mehrschichtiges, papierfreies Komposit-Material eingesetzt werden.

Das Sicherheitselement, das bei dem erfindungsgemäßen Substrat und bei dem erfindungsgemäßen Wertdokument als bevorzugte Ausgestaltung vorgesehen ist, kann auf der Oberfläche des Substrats angeordnet sein. Es kann jedoch auch innerhalb des Substrats angeordnet sein und beispielsweise nur bereichsweise an die Oberfläche des Substrats treten, wie dies bei Sicherheitsfäden wie Fenster- oder Pendel-Sicherheitsfäden der Fall ist. Das Sicherheitselement kann auch eine Aussparung in dem Substrat füllen, wie dies bei Fenstern, insbesondere Durchsichtsfenstern der Fall ist. Auch kann das Sicherheitselement im Falle eines aus mehreren Schichten bestehenden Verbundes, wie etwa einer Folienverbundbanknote, auch unterhalb einer transparenten Schicht, z.B. einer Kunststofffolie, angeordnet sein oder innerhalb der transparenten Schicht eingebettet sein.

Die Farbannahmeschicht kann unmittelbar auf der gemeinsamen Oberfläche von Sicherheitselement und Substrat angeordnet werden. In einer bevorzugten Ausgestaltung ist jedoch eine weitere transparente Schicht, beispielsweise eine Kunststofffolie, insbesondere eine PET-Folie bzw. Polyesterfolie, zwischen der gemeinsamen Oberfläche und der Farbannahmeschicht angeordnet. Dabei bildet die transparente Schicht beispielsweise eine Deck- oder Schutzschicht für das Sicherheitselement und das Substrat. Die Farbannahmeschicht stellt dann die Bedruckbarkeit mit der durch energiereiche Strahlung härtbaren Druckfarbe eines weiteren Aufdrucks sicher. Bevorzugt ist die weitere transparente Schicht unmittelbar auf der gemeinsamen Oberfläche angeordnet und/oder die Farbannahmeschicht unmittelbar auf der weiteren transparenten Schicht, z.B. einer Kunststofffolie, angeordnet.

In einer bevorzugten Ausgestaltung des erfindungsgemäßen Wertdokumentes ist oberhalb der gemeinsamen Oberfläche neben der durch Einwirkung von energiereicher Strahlung nachvernetzbaren Farbannahmeschicht zusätzlich eine nicht durch Einwirkung von energiereicher Strahlung nachvernetzbare, opake Farbannahmeschicht angeordnet. Die opake Farbannahmeschicht ist bevorzugt außerhalb, das heißt bei der Betrachtung des Wertdokuments im Auflicht nicht oberhalb, des Sicherheitselements angeordnet. Das Sicherheitselement ist bevorzugt vollständig nur von der durch Einwirkung von energiereicher Strahlung nachvernetzbaren Farbannahmeschicht überzogen. Eine derartige Ausgestaltung gestattet eine Anordnung einer mittels herkömmlicher Druckfarben bedruckbaren opaken Farbannahmeschicht auf dem Wertdokument, ohne die Wahrnehmbarkeit des Sicherheitselementes zu beeinträchtigen, wobei gleichzeitig eine gute Bedruckbarkeit des Wertdokumentes oberhalb des Sicherheitselements mittels durch energiereiche Strahlung härtbarer Druckfarben gewährleistet ist.

Weitere Ausführungsbeispiele und Vorteile der Erfindung werden nachfolgend beispielhaft anhand der begleitenden Figuren erläutert. Die Beispiele stellen bevorzugte Ausführungsformen dar, die die Erfindung in keiner Weise beschränken. Die gezeigten Figuren sind schematische Darstellungen, die die realen Proportionen nicht widerspiegeln sondern einer verbesserten Anschaulichkeit der verschiedenen Ausführungsbeispiele dienen.

Im Einzelnen zeigen die Figuren:
- Figur 1a: eine Banknote mit einem Sicherheitselement in Draufsicht;
- Figur 1b: einen Schnitt durch die Banknote aus Figur 1a;
- Figur 2a und 2b: Schnittansichten durch weitere Ausführungsbeispiele.

In den Figuren 1a und 1b ist als Wertdokument eine Banknote mit einem Substrat 1 dargestellt. Auf dem Substrat 1 ist die Denomination "50" aufgedruckt. Das Substrat 1 des Wertdokuments besteht im Ausführungsbeispiel aus einem Papier oder einem Papier-ähnlichen Material und weist eine entsprechend hohe Farbannahmefähigkeit und gute Bedruckbarkeit für einen aufzubringenden, in Figur 1a nicht dargestellten, weiteren Aufdruck auf.

Auf dem Substrat 1 ist weiterhin ein Sicherheitselement 2, im vorliegenden Fall ein optisches Folienelement, angeordnet, welches im gezeigten Ausführungsbeispiel ein Transferelement ist. Das Sicherheitselement 2 umfasst eine Klebstoffschicht 3, die einen aktivierbaren Kleber, beispielsweise einen Heißkleber umfasst. Mit Hilfe der Klebstoffschicht 3 wird der zentrale Folienbestandteil 4 des optischen Folienelements 2 auf der Oberfläche von Substrat 1 fixiert. Um eine gute Bedruckbarkeit des optischen Folienelementes 2 und insbesondere des zentralen Folienbestandteils 4 zu gewährleisten, umfasst das optische Folienelement 2 weiterhin eine durch Einwirkung von energiereicher Strahlung nachvernetzbare Farbannahmeschicht 5. Die Farbannahmeschicht 5 ist im vorliegenden Fall eine radikalisch härtende Farbannahmeschicht, die durch physikalisches Trocknen einer auf ungesättigten Urethanacrylaten basierenden Dispersion erhältlich ist (z.B. auf Basis der vorstehend angegebenen Formulierung 6 oder Formulierung 7). Die Farbannahmeschicht 5 ist für die Farbannahme von durch energiereiche Strahlung härtbaren Druckfarben geeignet. Entsprechend besteht die resultierende Oberfläche der Banknote im Bereich des optischen Folienelementes 2 aus der Farbannahmeschicht 5 und im übrigen Bereich aus der Oberfläche des Substrats 1. Entsprechend wird auf dem gesamten Wertdokument vollflächig eine gute Bedruckbarkeit geschaffen, das heißt die Farbannahmefähigkeit des Substrats wird durch das Applizieren des beschriebenen, als Transferelement ausgebildeten optischen Folienelements nicht beeinträchtigt.

In Figur 2a ist ein zweites Ausführungsbeispiel eines Wertdokumentes in Form einer Banknote dargestellt. Das Wertdokument umfasst wiederum ein Substrat 1, welches aus Papier oder einem Papier-artigen Material oder auch aus Kunststoff oder einer Folie bestehen kann. Das Substrat ist typischerweise (aber nicht zwingend) opak. In dem Substrat 1 ist ein erstes optisches Folienelement in Form eines Fensters 6 (Durchgangsfenster) und ein zweites optisches Folienelement in Form eines Sicherheitsfadens 7 angeordnet. Sowohl Fenster 6 als auch Sicherheitsfaden 7 treten in dem Substrat 1 an die Oberfläche, womit die gemeinsame Oberfläche von Substrat 1, Fenster 6 und Sicherheitsfaden 7 im Allgemeinen aus verschiedenen Materialien besteht. Um eine einheitliche Farbannahmefähigkeit für den weiteren aufzubringenden Aufdruck zu gewährleisten, kann unmittelbar auf dieser gemeinsamen Oberfläche eine für die Farbannahme von durch energiereiche Strahlung härtbaren Druckfarben geeignete Farbannahmeschicht 5 angeordnet werden. Die Farbannahmeschicht 5 kann z.B. ausgehend von den vorstehend erwähnten Formulierungen 1 bis 7 erhalten werden. Das in Figur 2a dargestellte Ausführungsbeispiel ist jedoch eine Folienverbundbanknote, in welcher Substrat 1, wie auch Fenster 6 und Sicherheitsfaden 7 von einer Kunststoffschicht 8, beispielsweise einer PET-Folie, überzogen sind. Die Farbannahmeschicht 5 ist in diesem Fall unmittelbar auf der Kunststoffschicht 8 angeordnet. Weiterhin kann die in Figur 2a dargestellte Banknote weitere nicht dargestellte Schichten, wie beispielsweise Klebstoff- oder Primerschichten, aufweisen, die beispielsweise eine ausreichende Haftung der verschiedenen Schichten aufeinander gewährleisten. Die Farbannahmeschicht 5 bildet somit eine einheitliche Oberfläche des Wertdokuments und schafft somit eine einheitliche Farbannahmefähigkeit für mittels energiereicher Strahlung härtbare Druckfarben auf dem gesamten Wertdokument.

Das in Figur 2b im Schnitt dargestellte weitere Ausführungsbeispiel unterscheidet sich von dem in Figur 2a dargestellten Ausführungsbeispiel durch eine zusätzliche opake Farbannahmeschicht 9, die für die Farbaufnahme von konventionellen, nicht-strahlungshärtenden Druckfarben geeignet ist. Die Farbannahmeschicht 5, die für die Farbaufnahme von durch energiereiche Strahlung härtbaren Druckfarben geeignet ist, ist oberhalb der opaken Farbannahmeschicht 9 angeordnet, das heißt die Farbannahmeschicht 5 wird in einem späteren Verfahrensschritt als die opake Farbannahmeschicht 9 aufgetragen.

In dem in Fig. 2b gezeigten Ausführungsbeispiel weist die Farbannahmeschicht 5 zeichnerisch die gleiche Schichtdicke wie die opake Farbannahmeschicht 9 auf. Tatsächlich hat die Schichtdicke der für die Farbannahme von strahlungshärtenden Druckfarben geeigneten Farbannahmeschicht 5 vorzugsweise einen Wert innerhalb eines Bereiches von 0,5 bis 5 µm, weiter bevorzugt 1 bis 2 µm. Die Schichtdicke der Farbannahmeschicht 5 ist geringer als die Schichtdicke der opaken Farbannahmeschicht 9, die für die Farbannahme von konventionellen Druckfarben geeignet ist und typischerweise einen Wert von zumindest 4 µm aufweist.

In den in Figuren 1a bis 2b gezeigten Ausführungsbeispielen wurde die Erfindung anhand von als optische Folienelemente ausgebildeten Sicherheitselementen beschrieben, die auf der Grundlage einer Folie gebildet sind. Die vorliegende Erfindung ist allerdings nicht auf optische Folienelemente beschränkt. Es könnten genauso Sicherheitselemente verwendet werden, die anstelle einer Kunststofffolie eine Polymerschicht aufweisen. Ebenso kann es sich bei dem Sicherheitselement z.B. um ein drucktechnisch erzeugtes Merkmal, z.B. ein Mikrodruck, handeln.

## Patentansprüche

1. Zur Lagerung geeignetes Substrat (1) für die Herstellung von Banknoten, umfassend
eine durch Einwirkung von energiereicher Strahlung nachvernetzbare Farbannahmeschicht (5), wobei das Substrat (1) ein Sicherheitselement (6, 7) umfasst, das derart in oder auf dem Substrat (1) angeordnet ist, dass eine erste Oberfläche des Sicherheitselements (6, 7) mit einer ersten Oberfläche des Substrats (1) eine gemeinsame Oberfläche bildet,
wobei die durch Einwirkung von energiereicher Strahlung nachvernetzbare Farbannahmeschicht (5) zumindest teilflächig oberhalb der ersten Oberfläche des Sicherheitselements (6, 7) angeordnet ist, eine radikalisch härtende Farbannahmeschicht ist und durch physikalisches Trocknen einer auf ungesättigten Urethanacrylaten basierenden Dispersion erhältlich ist.

2. Substrat nach Anspruch 1, **dadurch gekennzeichnet, dass** das Sicherheitselement (6, 7) als Fenster, Sicherheitsfaden, Folienstreifen, drucktechnisch erzeugtes Merkmal, Patch oder Etikett ausgebildet ist.

3. Substrat nach Anspruch 1 oder 2, **dadurch gekennzeichnet, dass** eine transparente Schicht (8), vorzugsweise eine Kunststofffolie, zwischen dem Substrat (1) und der Farbannahmeschicht (5) angeordnet ist.

4. Zur Lagerung geeignetes Sicherheitselement für die Herstellung von Banknoten, umfassend zumindest eine durch Einwirkung von energiereicher Strahlung nachvernetzbare Farbannahmeschicht, die teilflächig oder vollflächig oberhalb einer ersten Oberfläche des Sicherheitselements angeordnet ist, eine radikalisch härtende Farbannahmeschicht ist und durch physikalisches Trocknen einer auf ungesättigten Urethanacrylaten basierenden Dispersion erhältlich ist.

5. Verfahren zum Herstellen einer Banknote mit den Schritten:
(a) Bereitstellen eines Substrats (1), das eine Farbannahmeschicht (5) umfasst;
(b) Aufbringen einer durch energiereiche Strahlung härtbaren Druckfarbe auf die Farbannahmeschicht (5); und
(c) Beaufschlagen des Substrats (1) mit energiereicher Strahlung, so dass die Druckfarbe gehärtet wird, wobei das in Schritt (a) bereitgestellte Substrat (1) ein Sicherheitselement (6, 7) umfasst, das derart in oder auf dem Substrat (1) angeordnet ist, dass eine erste Oberfläche des Sicherheitselements (6,7) mit einer ersten Oberfläche des Substrats (1) eine gemeinsame Oberfläche bildet, und die Farbannahmeschicht (5) zumindest teilflächig oberhalb der ersten Oberfläche des Sicherheitselements (6, 7) angeordnet ist und eine durch Einwirkung von energiereicher Strahlung nachvernetzbare Farbannahmeschicht ist, und im Schritt (c) das Substrat mit energiereicher Strahlung beaufschlagt wird, so dass die Druckfarbe gehärtet und die Farbannahmeschicht gleichzeitig nachvernetzt wird, wobei die durch Einwirkung von energiereicher Strahlung nachvernetzbare Farbannahmeschicht (5) eine radikalisch härtende Farbannahmeschicht oder eine kationisch härtende Farbannahmeschicht ist.

6. Verfahren nach Anspruch 5, **dadurch gekennzeichnet, dass** die durch Einwirkung von energiereicher Strahlung nachvernetzbare Farbannahmeschicht (5) eine radikalisch härtende Farbannahmeschicht ist und durch physikalisches Trocknen einer auf ungesättigten Urethanacrylaten basierenden Dispersion erhältlich ist.

7. Verfahren nach Anspruch 5 oder 6, **dadurch gekennzeichnet, dass** das Sicherheitselement (6, 7) als Fenster, Sicherheitsfaden, Folienstreifen, drucktechnisch erzeugtes Merkmal, Patch oder Etikett ausgebildet ist.

8. Verfahren nach einem der Ansprüche 5 bis 7, **dadurch gekennzeichnet, dass** eine transparente Schicht (8), vorzugsweise eine Kunststofffolie, zwischen dem Substrat (1) und der Farbannahmeschicht (5) angeordnet ist.

9. Banknote, erhältlich durch das Verfahren gemäß einem der Ansprüche 5 bis 8.

10. Verfahren zum Herstellen einer Banknote, umfassend:
(a) ein Bereitstellen eines Wertdokument-Substrats und eines zur Lagerung geeigneten Sicherheitselements umfassend zumindest eine durch Einwirkung von energiereicher Strahlung nachvernetzbare Farbannahmeschicht, die teilflächig oder vollflächig oberhalb einer ersten Oberfläche des Sicherheitselements angeordnet ist und eine radikalisch härtende Farbannahmeschicht ist, wobei das Sicherheitselement optional einen oberhalb der Farbannahmeschicht aufgebrachten Sicherheitselement-Träger aufweist;
(b) ein Verkleben des Sicherheitselements mit dem Wertdokument-Substrat mittels einer Klebstoffschicht, so dass das Wertdokument-Substrat mit der der Farbannahmeschicht und dem optionalen Sicherheitselement-Träger gegenüberliegenden Seite des Sicherheitselements verklebt wird, um auf diese Weise einen Substrat-Sicherheitselement-Aufbau bereitzustellen, und optional ein Abziehen des Sicherheitselement-Trägers von dem Substrat-Sicherheitselement-Aufbau, wobei die Farbannahmeschicht als Trennschicht bzw. Release-Schicht dient;
(c) ein Aufbringen einer durch energiereiche Strahlung härtbaren Druckfarbe auf die Farbannahmeschicht; und
(d) ein Beaufschlagen des Substrat-Sicherheitselement-Aufbaus mit energiereicher Strahlung, so dass die Druckfarbe gehärtet und die Farbannahmeschicht gleichzeitig nachvernetzt wird.

11. Verfahren nach Anspruch 10, **dadurch gekennzeichnet, dass** die durch Einwirkung von energiereicher Strahlung nachvernetzbare Farbannahmeschicht durch physikalisches Trocknen einer auf ungesättigten Urethanacrylaten basierenden Dispersion erhältlich ist.

## Claims

1. A substrate (1) for manufacturing banknotes that is suitable for storage, comprising
a ink absorption layer (5) that is post-crosslinkable by the action of high-energy radiation, wherein the substrate (1) comprises a security element (6, 7) which is so arranged in or on the substrate (1) that a first surface of the security element (6, 7) forms a common surface with a first surface of the substrate (1),
wherein the ink absorption layer (5) that is post-crosslinkable by the action of high-energy radiation is arranged at least in a partial area above the first surface of the security element (6, 7), is a radically curing ink absorption layer and can be obtained by physically drying a dispersion based on unsaturated urethane acrylates.

2. The substrate according to claim 1, **characterized in that** the security element (6, 7) is configured as a window, a security thread, a foil strip, a feature produced by printing technology, a patch or a label.

3. The substrate according to claim 1 or 2, **characterized in that** a transparent layer (8), preferably a plastic foil, is arranged between the substrate (1) and the ink absorption layer (5).

4. A security element for manufacturing banknotes that is suitable for storage, comprising at least one ink absorption layer which is post-crosslinkable by the action of high-energy radiation, which is arranged in a partial area or full area above a first surface of the security element, which is a radically curing ink absorption layer and can be obtained by physically drying a dispersion based on unsaturated urethane acrylates.

5. A method for manufacturing a banknote having the steps of:
(a) making available a substrate (1) comprising an ink absorption layer (5);
(b) applying to the ink absorption layer (5) a printing ink that is curable by high-energy radiation; and
(c) applying high-energy radiation to the substrate (1), so that the printing ink is cured, wherein the substrate (1) made available in step (a) comprises a security element (6, 7) so arranged in or on the substrate (1) that a first surface of the security element (6, 7) forms a common surface with a first surface of the substrate (1), and the ink absorption layer (5) is arranged at least in a partial area above the first surface of the security element (6, 7) and is an ink absorption layer that is post-crosslinkable by the action of high-energy radiation, and in step (c) high-energy radiation is applied to the substrate, so that the printing ink is cured and the ink absorption layer is post-crosslinked simultaneously, wherein the ink absorption layer (5) that is post-crosslinkable by the action of high-energy radiation is a radically curing ink absorption layer or a cationically curing ink absorption layer.

6. The method according to claim 5, **characterized in that** the ink absorption layer (5) that is post-crosslinkable by the action of high-energy radiation is a radically curing ink absorption layer and can be obtained by physically drying a dispersion based on unsaturated urethane acrylates.

7. The method according to claim 5 or 6, **characterized in that** the security element (6, 7) is configured as a window, a security thread, a foil strip, a feature produced by printing technology, a patch or a label.

8. The method according to any of the claims 5 to 7, **characterized in that** a transparent layer (8), preferably a plastic foil, is arranged between the substrate (1) and the ink absorption layer (5).

9. A banknote obtainable by the method according to any of the claims 5 to 8.

10. A method for manufacturing a banknote, comprising:
(a) making available a value-document substrate and a security element that is suitable for storage, comprising at least one ink absorption layer which is post-crosslinkable by the action of high-energy radiation, which is arranged in a partial area or full area above a first surface of the security element, and which is a radically curing ink absorption layer, wherein the security element optionally has a security-element carrier applied above the ink absorption layer;
(b) bonding the security element with the value-document substrate by means of an adhesive layer, so that the value document substrate is bonded with the side of the security element that is opposite the ink absorption layer and the optional security-element carrier, in order to make available a substrate security-element structure in this fashion, and optionally stripping the security-element carrier off the substrate security-element structure, wherein the ink absorption layer serves as separating layer or release layer;
(c) applying to the ink absorption layer a printing ink that is curable by high-energy radiation; and
(d) applying high-energy radiation to the substrate security-element structure, so that the printing ink is cured and the ink absorption layer is post-crosslinked simultaneously.

11. The method according to claim 10, **characterized in that** the ink absorption layer that is post-crosslinkable by the action of high-energy radiation can be obtained by physically drying a dispersion based on unsaturated urethane acrylates.

## Revendications

1. Substrat (1) approprié au stockage et destiné à la fabrication de billets de banque, comprenant
une couche de réception d'encre (5) post-réticulable par effet de rayonnement énergétique, le substrat (1) comprenant un élément de sécurité (6, 7) qui est agencé de telle manière dans ou sur le substrat (1) qu'une première surface de l'élément de sécurité (6, 7) forme avec une première surface du substrat (1) une surface commune,
la couche de réception d'encre (5) post-réticulable par effet de rayonnement énergétique étant agencée au moins sur une partie de la surface au-dessus de la première surface de l'élément de sécurité (6, 7), étant une couche de réception d'encre à durcissement par radicaux et pouvant être obtenue par séchage physique d'une dispersion basée sur acrylates d'uréthane insaturés.

2. Substrat selon la revendication 1, **caractérisé en ce que** l'élément de sécurité (6, 7) est réalisé en tant que fenêtre, fil de sécurité, ruban de film, caractéristique générée par impression, patch ou étiquette.

3. Substrat selon la revendication 1 ou 2, **caractérisé en ce qu'**une couche transparente (8), de préférence un film en matière plastique, est agencé(e) entre le substrat (1) et la couche de réception d'encre (5).

4. Élément de sécurité approprié au stockage et destiné à la fabrication de billets de banque, comprenant au moins une couche de réception d'encre post-réticulable par effet de rayonnement énergétique agencée sur une partie de la surface ou sur toute la surface au-dessus d'une première surface de l'élément de sécurité, étant une couche de réception d'encre à durcissement par radicaux et pouvant être obtenue par séchage physique d'une dispersion basée sur acrylates d'uréthane insaturés.

5. Procédé de fabrication d'un billet de banque comportant les étapes :
(a) mise à disposition d'un substrat (1) qui comprend une couche de réception d'encre (5);
(b) application d'une encre d'impression durcissable par effet de rayonnement énergétique sur la couche de réception d'encre (5); et
(c) exposition du substrat (1) à un rayonnement énergétique, de telle sorte que l'encre d'impression est durcie, le substrat (1) mis à disposition à l'étape (a) comprenant un élément de sécurité (6, 7) qui est agencé de telle sorte dans ou sur le substrat (1) qu'une première surface de l'élément de sécurité (6, 7) forme avec une première surface du substrat (1) une surface commune, et la couche de réception d'encre (5) étant agencée au moins sur une partie de la surface au-dessus de la première surface de l'élément de sécurité (6, 7) et étant une couche de réception d'encre post-réticulable par effet de rayonnement énergétique, et, à l'étape (c), le substrat étant exposé à un rayonnement énergétique, de telle sorte que l'encre d'impression est durcie et la couche de réception d'encre est en même temps post-réticulée, la couche de réception d'encre (5) post-réticulable par effet de rayonnement énergétique étant une couche de réception d'encre à durcissement par radicaux ou une couche de réception d'encre à durcissement cationique.

6. Procédé selon la revendication 5, **caractérisé en ce que** la couche de réception d'encre (5) post-réticulable par effet de rayonnement énergétique est une couche de réception d'encre à durcissement par radicaux et peut être obtenue par séchage physique d'une dispersion basée sur acrylates d'uréthane insaturés.

7. Procédé selon la revendication 5 ou 6, **caractérisé en ce que** l'élément de sécurité (6, 7) est réalisé en tant que fenêtre, fil de sécurité, ruban de film, caractéristique générée par impression, patch ou étiquette.

8. Procédé selon une des revendications de 5 à 7, **caractérisé en ce qu'**une couche transparente (8), de préférence un film en matière plastique, est agencé(e) entre le substrat (1) et la couche de réception d'encre (5).

9. Billet de banque, pouvant être obtenu par un procédé selon une des revendications de 5 à 8.

10. Procédé de fabrication d'un billet de banque, comprenant :
(a) une mise à disposition d'un substrat pour document de valeur et d'un élément de sécurité approprié au stockage comprenant au moins une couche de réception d'encre post-réticulable par effet de rayonnement énergétique qui est agencée sur une partie de la surface ou sur toute la surface au-dessus d'une première surface de l'élément de sécurité et est une couche de réception d'encre à durcissement par radicaux, l'élément de sécurité comportant en option un support d'élément de sécurité appliqué au-dessus de la couche de réception d'encre;
(b) un collage de l'élément de sécurité avec le substrat pour document de valeur au moyen d'une couche de colle, de telle sorte que le substrat (1) pour document de valeur est collé avec le côté de l'élément de sécurité faisant face à la couche de réception d'encre et au support optionnel d'élément de sécurité, afin de mettre à disposition de cette façon une structure substrat-élément de sécurité et, en option, un prélèvement du support d'élément de sécurité de la structure substrat-élément de sécurité, la couche de réception d'encre servant de couche de séparation ou couche de décollement;
(c) une application d'une encre d'impression durcissable par effet de rayonnement énergétique sur la couche de réception d'encre; et
(d) une exposition de la structure substrat-élément de sécurité à un rayonnement énergétique, de telle sorte que l'encre d'impression est durcie et la couche de réception d'encre est en même temps post-réticulée.

11. Procédé selon la revendication 10, **caractérisé en ce que** la couche de réception d'encre post-réticulable par effet de rayonnement énergétique peut être obtenue par séchage physique d'une dispersion basée sur acrylates d'uréthane insaturés.
